# EUROPÄISCHE PATENTSCHRIFT

(11) **EP 2 591 185 B1**
(45) Veröffentlichungstag und Bekanntmachung des Hinweises auf die Patenterteilung: **14.01.2015**
(21) Anmeldenummer: 11730876.7
(22) Anmeldetag: 30.06.2011
(51) Int. Cl.: E04G 23/02, E01B 31/20

(54) **SCHWELLENRISSSANIERUNG**
REMEDIATION OF CROSSTIE CRACKS
ASSAINISSEMENT DE LÉZARDES DANS DES TRAVERSES

(30) Priorität: 09.07.2010 EP 10405133
(43) Veröffentlichungstag der Anmeldung: 15.05.2013
(73) Patentinhaber: Sersa Group AG (Schweiz), 8048 Zürich (CH)
(72) Erfinder: FALK, Enno, 16341 Panketal (DE)
(74) Vertreter: Clerc, Natalia
(86) Internationale Anmeldenummer: PCT/CH2011/000156
(87) Internationale Veröffentlichungsnummer: WO 2012/003594

(56) Entgegenhaltungen:
- DE-A1- 10 148 533
- DE-B- 1 171 459
- GB-A- 2 265 901
- JP-A- 2002 332 604
- JP-A- 2007 126 844
- JP-A- 2007 255 039

## Beschreibung

### TECHNISCHES GEBIET

Die vorliegende Erfindung betrifft ein Verfahren und ein Vergussmittel zum Verschliessen von Rissen in Betonschwellen.

### STAND DER TECHNIK

Eisenbahnschwellen sind starken Belastungen ausgesetzt. Sie müssen deshalb regelmäßig ersetzt werden. Dies ist relativ kostenintensiv und führt zudem zu längeren Unterbrüchen in der Benützung der Fahrbahn. Insbesondere bei sogenannten "festen Fahrbahnen", in welchen die Schwellen eingegossen sind, ist eine alternative Lösung zur Sanierung der Schwellen notwendig.

Es ist bekannt, Icosit^{®}; ein 2-komponentiges Epoxidharzbindemittel, in Form von giessfähigem Mörtel zum Einkleben von Bolzen und zum Ausgiessen von Klebefugen mit einer Breite von mehr als 1 cm zu verwenden. Standfester Epoxidharzmörtel wird zur Unterfütterung von Gleisunterlagsplatten, Brückenlagern und Maschinenfundamenten verwendet. Icosit^{®} wird von der Firma Sika angeboten.

JP 2007 255039 offenbart ein Verfahren zur Sanierung derartiger Schwellen, bei welchem der Spalt zuerst mit Epoxidharz alleine vergossen wird. Anschliessend wird auf den Bereich über und um den Spalt ein Zement basierend auf Quarzsand aufgebracht.

DE 101 48 533 offenbart ein Gemisch aus Quarzsand und Epoxidharz zur Abdichtung von Gestein und Bauwerken. Das Gemisch wird in die Spalten und Hohlräume eingepresst. Die Korngrösse des Feststoffes ist an die Dimension des Spaltes angepasst.

### DARSTELLUNG DER ERFINDUNG

Es ist eine Aufgabe der Erfindung, ein einfaches, kostengünstiges und schnelles Verfahren und ein Mittel zur Sanierung von Betonschwellen einer Eisenbahnschiene zu schaffen.

Diese Aufgabe löst ein Verfahren mit den Merkmalen des Anspruchs 1 und ein Vergussmittel mit den Merkmalen des Anspruchs 9.

Erfindungsgemäss werden Risse in der Betonschwelle mit einem Vergussmittel vergossen, welches aus einem giessfähigen Epoxidharzmörtel besteht. Dabei ist der Mörtel aus einem Gemisch eines Epoxidharzbindemittels mit Quarzsand gebildet. Erfindungsgemäss weist der Quarzsand eine Körnung von 0.1 mm bis 1 mm auf. Vorzugsweise beträgt die Körnung 0.2 mm bis 0.7 mm und noch vorteilhafter 0.4 mm bis 0.7 mm.

Der verwendete Sand weist vorzugsweise Körner mit Durchmessern im gesamten angegebenen Körnungsbereich auf. Es ist jedoch auch möglich, dass ein Sand gewählt wird, dessen Körner nur Durchmesser in einem kleineren als den angegebenen Bereich aufweisen. Beispiele hierfür sind Bereiche von 0.1 mm bis 0.3 mm, 0.2 mm bis 0.7 mm und 0.5 mm bis 1 mm.

Es hat sich überraschenderweise gezeigt, dass sich dieser giessfähige Mörtel zu Verschliessen von sehr kleinen Rissen in Betonschwellen eignet. Es hat sich überraschenderweise gezeigt, dass eine Verwendung einer feineren Körnung nicht zu einem besseren Resultat führt. Der Mörtel eignet sich erstaunlicherweise auch für Risse, deren Breite nicht oder unwesentlich grösser ist als die verwendete Körnung des Quarzsandes. So lassen sich auch Risse von einer Breite von gleich oder kleiner als 1 mm, insbesondere von 0.3 mm, 0.5 mm und 1 mm vergiessen und verschliessen.

Dadurch lassen sich insbesondere Betonschwellen in festen Fahrbahnen frühzeitig sanieren und müssen nicht aus der Fahrbahn entfernt werden.

Gute Resultate wurden erzielt, wenn ausser dem Bindemittel und dem Quarzsand keine weitere Komponente hinzugefügt wurde. Vorzugsweise werden das Epoxidharzbindemittel und Quarzsand in einem Mischungsverhältnis von 1:1 Gewichtsprozent verwendet.

Vorzugsweise ist das Epoxidharzbindemittel ein 2-komponentiges Mittel. Bewährt hat sich insbesondere Icosit^{®} der Firma Sika. Gute Resultate wurden mit Icosit^{®} KC 220/60 TX erzielt.

Im erfindungsgemässen Verfahren wird der zu verschliessende Riss vorzugsweise getrocknet, bevor er mit dem Gemisch vergossen wird. Für die Trocknung eignet sich beispielweise ein Propan-Auftaugerät. Vorzugsweise wird der giessfähige Mörtel mit einem Spachtel auf und somit in den Riss aufgebracht, wobei er entlang des Risses verstrichen wird.

Weitere Ausführungsformen und Varianten des Verfahrens sind in den abhängigen Ansprüchen angegeben.

### BESCHREIBUNG BEVORZUGTER AUSFÜHRUNGSFORMEN

Es wurde Icosit^{®} KC 220/60 TX mit Quarzsand der folgenden Körnungen gemischt:
a) 0.1 mm bis 0.3 mm
b) 0.2 mm bis 0.7 mm
c) 0.5 min bis 1.0 mm
d)

Das Mischungsverhältnis war jeweils 1:1 Gewichtsprozent.

Es wurden Risse von 0.3 mm, 0.5 mm und 1.0 mm vergossen.

Die Eindringtiefe des so gemischten giessfähigen Mörtels betrug stets circa 10 mm. Es konnten keine signifikanten Unterschiede festgestellt werden.

Beim Verschliessen der Risse wird wie folgt vorgegangen:
a) die zu vergiessenden Risse werden gekennzeichnet
b) die Baustelle wird eingerichtet
c) die Risse werden allenfalls gesäubert und mittels eines Propan-Auftaugeräts getrocknet
d) der erfindungsgemässe Mörtel wird von Hand in die Risse gegossen, bei einer Aussentemperatur von +5°C bis +35°C oder mit einem Spachtel aufgebracht und
e) die Vergussmasse wird nachbearbeitet, insbesondere mit einem Spachtel verstrichen. Die Nachbearbeitung erfolgt unmittelbar nach der Aufbringung des Mörtels.

Die Vergussmasse ist circa 33h nach der Verarbeitung ausgehärtet. Die vergossenen Schwellen können jedoch sofort nach Beendigung der Sanierung befahren werden.

## Patentansprüche

1. Verfahren zum Verschliessen von Rissen in Betonschwellen einer Eisenbahnschiene, insbesondere in Betonschwellen einer festen Fahrbahn, wobei die Risse eine Breite von gleich oder kleiner 1 mm aufweisen, **dadurch gekennzeichnet, dass** zum Versehliessen ein Gemisch eines Epoxidharzbindemittel mit Quarzsand verwendet wird, welches als Gemisch in den Riss gegossen oder auf und in den Riss aufgebracht wird, wobei der Quarzsand eine Körnung von 0.1 mm bis 1 mm aufweist.

2. Verfahren nach Anspruch 1, wobei eine Körnung von 0.2 mm bis 0.7 mm, insbesondere von 0.4 mm bis 0.7 mm, verwendet wird.

3. Verfahren nach einem der Ansprüche 1 bis 2, wobei Epoxidharzbindemittel und Quarzsand in einem Mischungsverhältnis von 1:1 Gewichtsprozent verwendet werden.

4. Verfahren nach einem der Ansprüche 1 bis 3, wobei als Epoxidharzbindemittel ein 2-komponentiges Mittel verwendet wird.

5. Verfahren nach einem der Ansprüche 1 bis 4, wobei als Epoxidharzbindemittel Inosit® verwendet wird.

6. Verfahren nach Anspruch 5, wobei als Epoxidharzbindemittel Icosit® KC 220/60 TX verwendet wird.

7. Verfahren nach einem der Ansprüche 1 bis 6, wobei ein zu verschliessender Riss getrocknet wird, bevor er mit dem Gemisch vergossen wird.

8. Verfahren nach Anspruch 7, wobei für die Trocknung ein Propan-Auftaugerät verwendet wird.

9. Vergussmittel zur Verwendung im Verfahren gemäss einem der Ansprüche 1 bis 8, **dadurch gekennzeichnet, dass** das Vergussmittel aus einem Gemisch eines Epoxidharzbindemittel mit Quarzsand besteht, wobei der Quarzsand eine Körnung von 0.1 mm bis 1 mm aufweist.

10. Vergussmittel nach Anspruch 9, wobei der Quarzsand eine Körnung von 0.2 mm bis 0.7 mm, insbesondere von 0.4 mm bis 0.7 mm, aufweist.

11. Vergussmittel nach einem der Ansprüche 9 bis 10, wobei Epoxidharzbindemittel und Quarzsand in einem Mischungsverhältnis von 1:1 Gewichtsprozent vorhanden sind.

12. Vergussmittel nach einem der Ansprüche 9 bis 11, wobei das Epoxidharzbindemittel ein 2-komponentiges Mittel ist.

13. Vergussmittel nach einem der Ansprüche 9 bis 12, wobei das Epoxidharzbindemittel Icosit® ist.

14. Vergussmittel nach Anspruch 13, wobei das Epoxidharzbindemittel Inosit® KC 220/60 TX ist.

15. Vergussmittel nach Anspruch 9, wobei das Gemisch ausschliesslich aus dem Quarzsand und dem Epoxidharzbindemittel besteht.

## Claims

1. A method for sealing cracks in concrete crossties of a railway track, in particular in concrete crossties of a ballastless railway track, wherein the cracks have a width of equal to or less than 1 mm, **characterized in that**, for the sealing, a mixture of an epoxy resin binder with quartz sand is used, wherein it is poured as a mixture into the crack or it is applied as a mixture onto and into the crack, wherein the quartz sand has a grain size from 0.1 mm to 1 mm.

2. The method as claimed in claim 1, wherein a grain size from 0.2 mm to 0.7 mm, in particular from 0.4 mm to 0.7 mm, is used.

3. The method as claimed in either of claims 1 and 2, wherein epoxy resin binder and quartz sand are used in a mixing ratio of 1:1 weight percent.

4. The method as claimed in any one of claims 1 to 3, wherein, as epoxy resin binder, a 2-component agent is used.

5. The method as claimed in any one of claims 1 to 4, wherein, as epoxy resin binder, Icosit® is used.

6. The method as claimed in claim 5, wherein, as epoxy resin binder, Icosit® KC 220/00 TX is used.

7. The method as claimed in any one of claims 1 to 6, wherein a crack that is to be sealed is dried before it is filled with the mixture.

8. The method as claimed in claim 7, wherein a propane thawing apparatus is used for the drying.

9. A sealing agent for use in the method as claimed in any one of claims 1 to 8, **characterized in that** the sealing agent consists of a mixture of an epoxy resin binder with quartz sand, wherein the quartz sand has a grain size from 0.1 mm to 1 mm.

10. The sealing agent as claimed in claim 9, wherein the quartz sand has a grain size from 0.2 mm to 0.7 mm, in particular from 0.4 mm to 0.7 mm.

11. The sealing agent as claimed in either of claims 9 and 10, wherein epoxy resin binder and quartz sand are present in a mixing ratio of 1:1 weight percent.

12. The sealing agent as claimed in any one of claims 9 to 11, wherein the epoxy resin binder is a 2-component agent.

13. The sealing agent as claimed in any one of claims 9 to 12, wherein the epoxy resin binder is Icosit®.

14. The sealing agent as claimed in claim 13, wherein the epoxy resin binder is Icosit® KC 220/60 TX.

15. The sealing agent according to claim 9, wherein the mixture consists exclusively of the quartz sand and the epoxy resin binder.

## Revendications

1. Procédé pour refermer des lézardes dans des traverses en béton d'un rail de chemin de fer, en particulier dans des traverses en béton d'une voie pleine, dans lequel les lézardes présentent une largeur égale ou inférieure à 1 mm, **caractérisé en ce que** l'on utilise pour les refermer un mélange d'un liant de résine époxy avec du sable siliceux, qui est coulé en mélange dans la lézarde ou qui est déposé sur et dans la lézarde, dans lequel le sable siliceux présente une taille de grain de 0,1 mm à 1 mm.

2. Procédé selon la revendication 1, dans lequel on utilise une taille de grain de 0,2 mm à 0,7 mm, en particulier de 0,4 mm à 0,7 mm.

3. Procédé selon une des revendications 1 à 2, dans lequel on utilise un liant de résine époxy et du sable siliceux en une proportion de mélange de 1:1 en pour cent en poids.

4. Procédé selon l'une quelconque des revendications 1 à 3, dans lequel on utilise comme liant de résine époxy un moyen à 2 composants.

5. Procédé selon l'une quelconque des revendications 1 à 4, dans lequel on utilise l'Icosit® comme liant de résine époxy.

6. Procédé selon la revendication 5, dans lequel on utilise l'Icosit® KC 220/60 TX.

7. Procédé selon l'une quelconque des revendications 1 à 6, dans lequel on sèche une lézarde à refermer avant de la remplir avec le mélange.

8. Procédé selon la revendication 7, dans lequel on utilise un appareil de décongélation au propane pour le séchage.

9. Masse de remplissage à utiliser dans le procédé selon l'une quelconque des revendications 1 à 8, **caractérisée en ce que** la masse de remplissage se compose d'un mélange d'un liant de résine époxy avec du sable siliceux, dans lequel le sable siliceux présente une taille de grain de 0,1 mm à 1 mm.

10. Masse de remplissage selon la revendication 9, dans laquelle le sable siliceux présente une taille de grain de 0,2 mm à 0,7 mm, en particulier de 0,4 mm à 0,7 mm.

11. Masse de remplissage selon l'une des revendications 9 à 10, dans laquelle le liant de résine époxy et le sable siliceux sont présents en une proportion de mélange de 1:1 en pour cent en poids.

12. Masse de remplissage selon l'une quelconque des revendications 9 à 11, dans laquelle le liant de résine époxy est un moyen à deux composants.

13. Masse de remplissage selon l'une quelconque des revendications 9 à 12, dans laquelle le liant de résine époxy est l'Icosit®.

14. Masse de remplissage selon la revendication 13, dans laquelle le liant de résine époxy est l'Icosit® KC 220/60 TX.

15. Masse de remplissage selon la revendication 9, dans laquelle le mélange se compose exclusivement du sable siliceux et du liant de résine époxy.
